# EUROPÄISCHE PATENTANMELDUNG

(11) **EP 0 184 052 A2**
(43) Veröffentlichungstag der Anmeldung: **11.06.1986**
(21) Anmeldenummer: 85114520.1
(22) Anmeldetag: 15.11.1985
(51) Int. Cl.: D06M 15/333, D06M 15/09, D06M 13/40, D06M 13/26

(54) **Verfahren zum Schlichten von vegetabilischen Fasern unter Verwendung von Regeneratschlichten**

(30) Priorität: 26.11.1984 DE 3443010
(71) Anmelder: HOECHST AKTIENGESELLSCHAFT, 65926 Frankfurt am Main (DE)
(72) Erfinder: Langer, Jörg, D-6200 Wiesbaden (DE)

(57) **Zusammenfassung**

Im Verfahren zum Schlichten von vegetabilischen Fasern, vorzugswiese Baumwolle, mit Regeneratschlichten enthalten diese zusätzlich 1 bis 5 g/l eines Komplexbildners. Durch den Zusatz solcher Komplexbildner ergeben sich wichtige Vorteile für das geschlichtete Garn, insbesondere erreicht man eine verbesserte Glätte.

## Beschreibung

Wie bekannt werden Garne aus synthetischen und natürlichen Fasern vor dem Weben im allgemeinen mit einem Schlichtemittel behandelt. Bei diesen Schlichtemitteln handelt es sich um Polymere wie Polyvinylalkohol, Carboxymethylcellulosen, Polyacrylate oder Copolymerisate auf der Basis von Vinylacetat, etwa mit Crotonsäure. Diese Polymeren sind aber oftmals nur schwer biologisch abbaubar, so daß man in der letzten Zeit verstärkt bestrebt ist, die Schlichtemittel nach dem Weben zurückzugewinnen und wieder zu verwenden. Die beim Auswaschen des Schlichtemittels aus dem Gewebe anfallende sogenannte Regeneratschlichte wird in diesen Fällen beispielsweise durch erneute Zugabe des Schlichtemittels aufkonzentriert und steht dann für einen weiteren Schlichteprozeß zur Verfügung. Es liegt dabei auf der Hand, daß sich bei solchen Regenerierungsprozessen im Laufe der Zeit verstärkt Verunreinigungen in dem Regenerat ansammeln, die letztendlich auf der Webmaschine zu Schwierigkeiten führen können, wenn zum Schlichten von Garnen solche regenerierten Schlichteflotten benutzt werden.

Diese Schwierigkeiten zeigen sich in rauhen Faseroberflächen, schlechter Trennfähigkeit im Trockenteilfeld der Schlichtemaschinen und in Fadenbrüchen auf der Webmaschine.

Es wurde nun gefunden, daß man die von den Erdalkalisalzen herrührenden Probleme ausschalten kann, wenn man den Regeneratschlichten einen Komplexbildner zugibt.

Gegenstand der Erfindung ist somit ein Verfahren zum Schlichten von vegetabilischen Fasern, vorzugsweise Baumwolle, sowie deren Mischungen mit synthetischen Fasern unter Verwendung von Regeneratschlichten dadurch gekennzeichnet, daß man solche Regeneratschlichten auf die Fasern aufbringt, die 1 bis 5 g/1 eines Komplexbildners enthalten.

Als Komplexbildner kommen prinzipiell alle hierfür bekannten Produkte in Frage wie Alkalipyrophosphate, Alkalimetaphosphate, Methylenphosphonsäure oder Aminopolycarbonsäuren und deren Salze (Nitrilo-triessigsäure-Na, Ethylendiamintetraessigsäure-Na, Diethylen-triamino-pentaessigsäure-Na). Diese Komplexbildner werden den Regeneratschlichten in einer Menge von 1 bis 5 g/l zugegeben. Diese Zugabe erfolgt zweckmäßigerweise gleichzeitig mit der Zugabe einer weiteren Menge an Schlichtemittel, um die Regeneratschlichte wieder auf die erforderliche Konzentration zu bringen. Diese Konzentration an Schlichtemittel in der Flotte beträgt 10 üblicherweise ungefähr 5 bis 15 Gew.-%, die Schlichten sind im allgemeinen wäßrige Lösungen, die auch noch weitere Hilfsmittel z.B. Tenside enthalten können.

Diese Regeneratschlichten mit dem zusätzlichen Gehalt an Komplexbildnern werden erneut zum Schlichten von Garnen benutzt, wobei dann die eingangs geschilderten Probleme weitgehend vermieden werden. Diese positive Wirkung der Komplexbildner ist möglicherweise darauf zurückzuführen, daß die oftmals in hoher Konzentration in den Regeneratschlichten vorhandenen Erdalkalimetall-Ionen gebunden werden und dadurch keine schwerlöslichen Kalkseifen gebildet werden können.

Als Schlichtemittel kommen alle üblicherweise zu diesem Zweck bekannten Produkte in Frage wie Polyvinylalkohol, Carboxymethylcellulosen, Polyacrylate oder Copolymerisate aus Vinylacetat und organischen Säuren, wie Crotonsäure, Acylsäure, Adipinsäure oder Maleinsäure.

Die Vorteile des erfindungsgemäßen Verfahrens werden durch die folgenden Beispiele verdeutlicht. %-Angaben sind - wenn nichts anderes angegeben ist - auf das Gewicht bezogen.

### Beispiel 1

Ein Garn aus reiner Baumwolle (Nm 70/1) zur Herstellung eines feinfädigen, dichtgeschlagenen Gewebes wird mit wäßrigen Schlichteflotten der folgenden Zusammensetzung geschlichtet:

Das so geschlichtete Garn wird auf dem Schlafhorst-Reibwert Meßgerät und dem Zweigle-Scheuerprüfgerät geprüft.
1. Schlafhorst Reibwert-Meßgerät Das Gerät dient der Bestimmung des Reibwertes von Garnen auf poliertem Stahl und damit zur Kontrolle des Glätte-Effekts.
   0,1= niedrigster, günstigster Reibwert;
   0,4= höchster, ungünstigster Reibwert
2. Zweigle-Scheuerprüfgerät über eine gradlinig hin und her bewegte Scheuerwelle wird Reibpapier gespannt. 20 gewichtsbelastete Prüflinge werden darübergelegt und bis zum Bruch gescheuert. Auf einem Zähler werden die Scheuerbewegungen registriert und daraus die Scheuerfestigkeit bestimmt.

Folgende Werte werden mit den beiden Schlichteflotten 1 a und 1 b gemessen:

### Beispiel 2

Ein gleiches Garn wie in Beispiel 1 beschrieben, wird mit folgenden wäßrigen Schlichteflotten geschlichtet:

In beiden Fällen wird die Schlichteflotte mit Wasser angesetzt, das 22 mval/1 an Härtebildnern enthält.

Folgende Werte werden mit den beiden Schlichteflotten 2 a und 2 b gemessen

Die Meßergebnisse zeigen, daß durch den Zusatz der Komplexbildner die Reibung des geschlichteten Garns deutlich vermindert wird. Bei den Scheuerwerten ist zu beachten, daß die Kalkseifenablagerungen, die beim Arbeiten ohne Komplexbildner auftreten, das Scheuerpapier zusetzen und so die Scheuerwirkung vermindern bzw. die Scheuerfestigkeit scheinbar erhöhen. Der geringere Wert für die Scheuerfestigkeit bei der erfindungsgemäßen Arbeitsweise läßt sich deshalb damit erklären, daß durch die Komplexbildner solche schädlichen Kalkseifenablagerungen vermieden werden.

## Patentansprüche

1. Verfahren zum Schlichten von vegetabilischen Fasern sowie deren Mischungen mit synthetischen Fasern unter Verwendung von Regeneratschlichten, dadurch gekennzeichnet, daß man solche Regeneratschlichten auf die Fasern aufbringt, die 1 bis 5 g/1 eines Komplexbildners enthalten.

2. Verfahren nach Anspruch 1, dadurch gekennzeichnet, daß der Komplexbildner aus der Gruppe Alkalipyrophosphat, Alkalimetaphosphat, Methylenphosphonsäure oder deren Salzen und Aminopolycarbonsäure oder deren Salzen ausgewählt wird.

3. Verfahren nach Anspruch 1, dadurch gekennzeichnet, daß die Regeneratschlichte Polyvinylalkohol, Carboxymethylcellulose, Polyacrylat und/oder ein Copolymerisat auf der Basis von Vinylacetat enthält.
